# EUROPÄISCHE PATENTSCHRIFT

(11) **EP 0 640 695 B1**
(45) Veröffentlichungstag und Bekanntmachung des Hinweises auf die Patenterteilung: **12.06.1996**
(21) Anmeldenummer: 93890161.8
(22) Anmeldetag: 23.08.1993
(51) Int. Cl.: C22C 38/38, G04B 37/00, A44C 27/00

(54) **Korrosionsbeständige Legierung zur Verwendung als Werkstoff für in Berührungskontakt mit Lebewesen stehende Teile**
Corrosion resistant alloy, useful as material for parts in contact with living beings
Alliage résistant à la corrosion, utilisable comme matériau pour articles venant en contact avec des organismes vivants

(43) Veröffentlichungstag der Anmeldung: 01.03.1995
(73) Patentinhaber: BÖHLER Edelstahl GmbH, A-8605 Kapfenberg (AT)
(72) Erfinder: Döberl, Dieter, Dipl.-Ing., A-3333 Böhlerwerk (AT); Leban, Karl, Dipl.-Ing., A-2700 Wiener Neustadt (AT); Daxelmüller, Manfred, Dipl.-Ing., A-3340 Waidhofen (AT)
(74) Vertreter: Wildhack, Helmut, Dipl.-Ing. Dr.

(56) Entgegenhaltungen:
- EP-A- 0 277 065
- EP-A- 0 422 360
- DE-U- 9 215 141
- FR-A- 1 204 510
- FR-A- 2 071 667
- FR-E- 75 729
- GB-A- 506 905
- GB-A- 2 055 122
- US-A- 4 946 644

## Beschreibung

Die Erfindung befaßt sich mit der Verwendung einer korrosionsbeständigen Legierung als Werkstoff für insbesondere strukturierte Teile der Bekleidung und/oder für Schmuckstücke sowie Gebrauchsgegenstände, die zumindest teilweise in Berührungskontakt mit der Haut von Lebewesen, insbesondere von Menschen, stehen.

Die Haut von Lebewesen kann bei Reizung durch bestimmte Stoffe oder Strahlen überempfindlich reagieren. Derartige Überreaktionen nennt man Allergien, wobei auch Lebewesen derselben Gattung auf gleiche Reize keine oder überempfindliche, gegebenenfalls unterschiedliche Intensität aufweisende Reaktionen zeigen können. Insbesondere die Haut des Menschen betreffend sind viele Stoffe bekannt, welche gegebenenfalls Allergien bewirken können.

Es sind Legierungen bekannt ( EP-A -0422360, FR-A- 1204510, FR-A-2071667, GB-A-506905), welche gegebenenfalls gegen bestimmte chemische Stoffe und/oder bei mechanischen Spannungszuständen gute Korrosionsbeständigkeit aufweisen, besondere mechanische Eigenschaften oder Umformvermögen haben, verbesserte Gießbarkeit und dergleichen mehr besitzen. Das Problem einer Auslösung von Allergien durch Berührungskontakt mit aus diesen Legierungen gefertigten Gegenständen wurde jedoch keiner Lösung zugeführt.

Unter den durch eine Berührung mit Metallen ausgelösten, sogenannten Metallberührungsallergien ist die Nickelallergie besonders häufig. gegeben. Dabei wurde festgestellt, daß nicht nur reines Nickel sondern auch Legierungen mit einer Nickelkonzentration von einigen Prozenten schon eine allergische Reaktion auslösen können. Lebewesen, insbesondere Menschen, kommen im täglichen Leben zwangsläufig mit metallischen Werkstoffen, insbesondere rostfreien Stählen und Legierungen, welche Nickel enthalten können, in Berührung. Viele Gegenstände des täglichen Gebrauches wie Armbanduhren, Uhrbänder, Brillengestelle, Modeschmuckstücke und dgl. sowie Teile von bzw. an Kleidungsstücken, z.B. Verschlußeinrichtungen, Hosennieten von Jeans und auch Teile an medizinischen, am Körper zu tragenden, gegebenenfalls prothetischen Stütz- oder Haltevorrichtungen, werden aus Gründen der erforderlichen Materialfestigkeit und der bevorzugten Materialeigenschaften insbesondere aus metallischen Werkstoffen gefertigt.

Um eine, insbesondere bei einer Reinigung oder Lagerung erforderliche Rostbeständigkeit der Teile zu erreichen, können diese z.B. galvanisch, gegebenenfalls mit Chrom, beschichtet werden. Die Nachteile derartiger Beschichtungen sind ein hoher Aufwand bei der Herstellung und ein durch Risse in der Schicht ausgelöstes Abblättern derselben. Soll mit Sicherheit ein Auslösen einer Nickelallergie vermieden werden, so dürfen die klassischen rostbeständigen Stähle mit ca. 8 bis 12 Gew.-% Nickel, wie z.B. DIN Werkstoff Nr. 1.4401 und Nr. 1.4404, für zumindest teilweise in Hautkontakt stehende Teile nicht verwendet werden. Gemäß DE-U-9215141 wurde schon vorgeschlagen, bei Schmuckwaren den Ni-Gehalt des Materials, welches massiv mit Stickstoff und gegebenenfalls mit Molybdän legiert ist, auf höchstens 0,2 % zu beschränken. Bei dieser Maßnahmeder Beschränkung eines potentiellen Allergens- bleibt jedoch das weitere Eigenschaftsprofil des Werkstoffes bzw. dessen chemische Zusammensetzung weitgehend unberücksichtigt.

Es wurde schon versucht, nickelfreie rostbeständige Chromstähle wie DIN Werkstoff Nr. 1.4001 und Nr. 1.4016 einzusetzen. Nachteilig bei derartigen Werkstoffen ist, daß an den mehr als 12 Gew.-% Chrom zur Ausbildung einer Passivierungsschicht an der Oberfläche enthaltenden Teilen in Anwesenheit von Schweiß oder Salzlösungen Risse durch durch Zugspannungen ausgelöste örtliche Korrosion, der sog. Spannungsrißkorrosion, gebildet werden können und/oder ein großer fertigungstechnicher Aufwand erforderlich ist. Bei obigen Stählen ist auch ein z.B. chemisches Strukturieren der Oberfläche der Teile mit einer gewünschten Gleichartigkeit zur Erzielung eines besonderen Oberflächenaussehens wie dies für Uhrbänder, Uhrböden, Brillengestelle und dgl. oft vorgesehen ist, meist nicht möglich. Weiters sind rostfreie Chromstähle magnetisierbar, was deren Einsatz für Gehäuse von durch Magnetfelder in ihrer Funktion beeinflußbaren Uhren ausschließt. Es ist bekannt, daß Titan keinerlei allergische Reaktionen auslöst, also besonders gut hautverträglich für Lebewesen ist. Der hohe Preis und eine oft aufwendige Herstellung von Teilen aus Titan stellen jedoch wesentliche Nachteile dar.

Die Erfindung setzt sich zum Ziel, die Nachteile beim bisherigen Einsatz von bekannten Materialien zu beseitigen und die Verwendung einer korrosionsbeständigen und strukturierfähigen Legierung als Werkstoff für Teile, die zumindest teilweise in Berührungskontakt mit der Haut von Lebewesen, insbesondere von Menschen, stehen, keine Allergien bewirkt, hohe Festigkeit besitzt und amagnetische Eigenschaften aufweist, vorzuschlagen.

Dieses Ziel wird bei Verwendung einer korrosionsbeständigen Legierung enthaltend in Gew.-%
- Kohlenstoff: max 0,1
- Silizium: max 1,0
- Mangan: 11,0 bis 25,0
- Chrom: 10,0 bis 20,0
- Molybdän: bis 1,6
- Stickstoff: 0,05 bis 0,55
gegebenenfalls ein oder mehrere der Elemente Vanadin, Niob, Tantal, Wolfram, Aluminium, Titan, Kupfer, Bor in einer Konzentration von höchstens 2,0 Gew.-%, Eisen und herstellungsbedingte Verunreinigungen als Rest, welche Legierung einen Nickelgehalt von unter 0,5 Gew.-% aufweist, im von einer Temperatur von 1010°C bis 1080°C zur Lösungsglühung abgeschreckten und gegebenenfalls zur Erhöhung der Dehngrenze und Festigkeit des Materials kaltverformten Zustand als austenitischer Werkstoff für strukturierte Teile der Bekleidung und/oder für Schmuckstücke sowie Gebrauchsgegenstände, die zumindest teilweise in Berührungskontakt mit der Haut von Lebewesen, insbesondere von Menschen, stehen, erreicht.

Die durch die Erfindung erzielten Vorteile sind im wesentlichen darin zu sehen, daß einerseits, wie gefunden wurde, durch eine unterkritische Nickelkonzentration der Legierung keine allergischen Reaktionen ausgelöst werden, der Werkstoff jedoch andererseits zumindest die von nickelhältigen, austenitischen, rostfreien Stählen bekannten günstigen Gebrauchseigenschaften besitzt. Dabei ist wichtig, daß der Werkstoff erfindungsgemäß einer Lösungsglühbehandlung mit anschließendem Abschrecken unterworfen wird, weil dadurch Ausscheidungen, z.B. Karbide und/oder Gefügephasen aufgelöst und ein rein austenitischer Gefügezustand stabilisiert werden. Gefügehomogenität bzw. Ausscheidungen sind nämlich mit örtlichen Konzentrationsunterschieden von Legierungs- oder Spurenelementen verbunden, wodurch Konzentrationsmaxima entstehen und allergische Reaktionen verursacht werden können. auch eine chemische Strukturierfähigkeit des Teiles wird durch Materialhomogenität nachteilig beeinflußt. Ein Molybdängehalt bis 1,6 Gew.-% verbessert die Korrosionsbeständigkeit und kann die mechanischen Eigenschaften des Werkstoffes anheben. Höhere Gehalte erwiesen sich, weil Molybdän ein ferrit- und karbidbildendes Element ist, als nicht günstig.

Sowohl für besondere Sicherheit gegen ein Auftreten von allergiebedingten Hauterkrankungen als auch zur Verbesserung der korrosionschemischen Eigenschaften hat es sich als besonders vorteilhaft herausgestellt, wenn die Legierung die in den Ansprüchen 2 und 3 gekennzeichneten Konzentrationen der Elemente Kohlenstoff, Mangan, Chrom, Stickstoff und Nickel aufweist.

Um die mechanischen Eigenschaften der Teile, insbesondere die 0,2 % Dehngrenze Rp0,2 von ca. 400/N/mm² zu erhöhen und leichtere bzw. sicherere Bauformen zu erreichen, kann es weiters von Vorteil sein, daß der aus der Legierung gebildete Teil eine Kaltverformung von mindestens 5%, vorzugsweise von größer als 15 % , aufweist. Mittels einer Kaltverformung kann die 0,2% Dehngrenze des Werkstoffes von ca. 400 N/mm² auf zum Beispiel ca. 900N/mm² durch einen ca.25 bis 30 % betragenden Umformgrad erhöht werden. Eine gewünschte Dehngrenze kann also durch eine entsprechend große Kaltverformung leicht eingestellt werden, ohne daß, wie durch zahlreiche Versuche gefunden wurde, die Spannungsrißkorrosion sowie die Zähigkeit des Materials und die Ermüdung bei elastischer Formänderung, insbesondere Biegung, nachteilig beeinflußt werden.

Überraschenderweise bleibt auch bei hohen Kaltumformgraden der austenitische amagnetische Materialzustand erhalten, es tritt also keine dem Fachmann von Manganstählen bekannte Bildung von Verformungsmartensit, der magnetisch ist, auf, wodurch sich der Werkstoff besonders gut für Uhrengehäuse und Uhrbänder eignet.

Es hat sich gezeigt, daß der Werkstoff erfindungsgemäß besonders gut für Teile der Bekleidung, vorzugsweise der Unterbekleidung, wie beispielsweise Mieder, gegebenenfalls medizinische Stützmieder, verwendbar ist, weil bei guter Hautverträglichkeit eine leicht erreichbare hohe Materialfestigkeit eine geringe Wandstärke der Verschlußteile ermöglicht. Bei einer Verwendung der Legierung zur Fertigung von Modeschmuck und dgl. ist es von Vorteil, daß nach einer mechanischen, insbesondere nach einer chemischen Strukturierung, ein besonders effektvoller Glanz der Oberfläche erreicht werden kann, ohne die gute Hautverträglichkeit des Teiles zu verschlechtern. Die gute Hautverträglichkeit kann auch bei der Verwendung der Legierung für Gebrauchsgegenstände wie Brillenfassungen, Banknoteclips, Teile von Schreibgeräten, Haushaltsgegenständen, Schlüssel, Münzen und dgl. vorteilhaft genutzt werden.

## Patentansprüche

1. Verwendung einer korrosionsbeständigen Legierung enthaltend in Gew.-%
Kohlenstoff max. 0,1
Silizium max. 1,0
Mangan 11,0 bis 25,0
Chrom 10,0 bis 20,0
Molybdän bis 1,6
Stickstoff 0,05 bis 0,55
gegebenenfalls ein oder mehrere der Elemente Vanadin, Niob, Tantal, Wolfram, Aluminium, Titan, Kupfer, Bor in einer Konzentration von höchstens 2,0 Gew.-%, Eisen und herstellungsbedingte Verunreinigungen als Rest, welche Legierung einen Nickelgehalt von unter 0,5 Gew.-% aufweist, im von einer Temperatur von 1010°C bis 1080°C zur Lösungsglühbehandlung abgeschreckten und gegebenenfalls zur Erhöhung der Dehngrenze und Festigkeit des Materials kaltverformten Zustand als austenitischer Werkstoff für strukturierte Teile der Bekleidung und/oder für Schmuckstücke sowie Gebrauchsgegenstände, die zumindest teilweise in Berührungskontakt mit der Haut von Lebewesen, insbesondere von Menschen, stehen.

2. Verwendung einer Legierung nach Anspruch 1, enthaltend im wesentlichen in Gew.-%
Kohlenstoff max. 0,06
Mangan 18,0 bis 21,5
Chrom 12,0 bis 15,0
Stickstoff 0,2 bis 0,4

3. Verwendung einer Legierung gemäß den Ansprüchen 1 oder 2 mit einem Nickelgehalt von höchstens 0,25 Gew.-%.

4. Verwendung einer Legierung nach einem der Ansprüche 1 bis 3 mit einer Kaltverformung von mindestens 5 %, vorzugsweise von größer als 15 %.

5. Verwendung einer Legierung nach einem der Ansprüche 1 bis 4 als amagnetischer Werkstoff für Gehäuse von Uhren und/oder Armbändern von Uhren.

## Claims

1. Use of a corrosion resistant alloy containing % by weight
carbon 1.0 maximum
silicon 1.0 maximum
manganese 11.0 to 25.0
chromium 10.0 to 20.0
molybdenum up to 1.6
nitrogen 0.05 to 0.55,
optionally one or several of the elements vanadium, niobium, tantalum, tungsten, aluminium, titanium, copper, and boron in a concentration of no more than 2.0 % by weight, and iron and fabrication-related impurities as the remainder, which alloy has a nickel content of less than 0.5 % by weight, when in a quenched state, from a temperature of 1010°C to 1080°C for solution heat treatment and optionally in a cold-worked state to increase the proof stress and strength of the material, as an austenitic material for structured parts of clothing and/or for pieces of jewellery and utensils which are at least partially in contact with the skin of living beings, in particular human beings.

2. Use of an alloy according to Claim 1, containing substantially % by weight
carbon 0.6 maximum
manganese 18.0 to 21.5
chromium 12.0 to 15.0
nitrogen 0.2 to 0.4.

3. Use of an alloy according to Claim 1 or 2 with a nickel content of no more than 0.25 % by weight.

4. Use of an alloy according to any of Claims 1 to 3 with cold working of at least 5 %, preferably of greater than 15%.

5. Use of an alloy according to any one of Claims 1 to 4 as a non-magnetic material for housings of watches and/or wristbands of watches.

## Revendications

1. Utilisation d'un alliage résistant à la corrosion comportant, en pourcentage pondéral,
0,1 % maximum de carbone
1,0 % maximum de silicium
11,0 à 25,0 % de manganèse
10,0 à 20,0 % de chrome
jusqu'à 1,6 % de molybdène
0,05 à 0,55 % d'azote
éventuellement un ou plusieurs des éléments vanadium, niobium, tantale, tungstène, aluminium, titane, cuivre, bore à une concentration inférieure ou égale à 2,0 % en poids, et pour le reste du fer et des impuretés inhérentes aux conditions de fabrication, ledit alliage ayant un pourcentage pondéral de nickel inférieur à 0,5 %, à l'état refroidi par trempe à partir d'une température de recuit de mise en solution de 1010°C à 1080°C et éventuellement déformé à froid pour augmenter la limite élastique et la résistance du matériau, en tant que matériau austénitique pour des pièces structurées d'habillage et/ou des bijoux ainsi que des objets d'usage courant qui sont au moins partiellement en contact direct avec la peau d'êtres vivants, en particulier d'êtres humains.

2. Utilisation d'un alliage selon la revendication 1, comprenant essentiellement, en pourcentage pondéral,
0,06 % maximum de carbone
18,0 à 21,5 % de manganèse
12,0 à 15,0 % de chrome
0,2 à 0,4 % d'azote

3. Utilisation d'un alliage selon la revendication 1 ou 2, ayant un pourcentage pondéral de nickel inférieur ou égal à 0,25 %.

4. Utilisation d'un alliage selon l'une des revendications 1 à 3 avec un taux de déformation à froid d'au moins 5 %, de préférence supérieur à 15 %.

5. Utilisation d'un alliage selon l'une des revendications 1 à 4 en tant que matériau amagnétique pour les boîtiers et/ou bracelets de montre.
